# EUROPÄISCHE PATENTSCHRIFT

(11) **EP 0 663 964 B1**
(45) Veröffentlichungstag und Bekanntmachung des Hinweises auf die Patenterteilung: **27.12.1996**
(21) Anmeldenummer: 93920767.6
(22) Anmeldetag: 17.09.1993
(51) Int. Cl.: C25D 3/44

(54) **SCHUTZ GEGEN KORROSIVE UND EROSIVE ANGRIFFE BEI TEMPERATUREN BIS ETWA 500 GRAD CELSIUS FÜR EIN AUS CHROMSTAHL BESTEHENDES SUBSTRAT**
PROTECTION OF CHROMIUM-STEEL SUBSTRATES AGAINST CORROSIVE AND EROSIVE ATTACK AT TEMPERATURES UP TO ABOUT 500 DEGREES CELSIUS
PROTECTION DE SUBSTRATS EN ACIER AU CHROME CONTRE LA CORROSION ET L'EROSION EN PRESENCE DE TEMPERATURES POUVANT ALLER JUSQU'A ENVIRON 500 DEGRES CELSIUS

(30) Priorität: 05.10.1992 EP 92116998
(43) Veröffentlichungstag der Anmeldung: 26.07.1995
(73) Patentinhaber: SIEMENS AKTIENGESELLSCHAFT, 80333 München (DE)
(72) Erfinder: SCHMITZ, Friedhelm, D-46537 Dinslaken (DE)
(86) Internationale Anmeldenummer: EP9302534
(87) Internationale Veröffentlichungsnummer: WO9408071

(56) Entgegenhaltungen:
- EP-A- 0 204 423
- GB-A- 716 554
- GALVANOTECHNIK Bd. 73, Nr. 1 , Januar 1982 , DEUTSCHLAND Seiten 2 - 8 SUCHENTRUNK 'galvanisch abgeschiedenes aluminium ein neuer werkstoff'

## Beschreibung

Schutz gegen korrosive und erosive Angriffe bei Temperaturen bis etwa 500° C für ein aus Chromstahl bestehendes Substrat.

Die Erfindung betrifft den Schutz gegen korrosive und erosive Angriffe bei Temperaturen bis etwa 500° C für ein aus Chromstahl bestehendes Substrat eines Bauteils einer Turbomaschine mittels einer Schutzschicht, welche Aluminium beinhaltet.

Die Erfindung bezieht sich auf Substrate an Bauteilen für alle Arten von Turbomaschinen, insbesondere Turboverdichtern unabhängig von der Art ihres Antriebes sowie auf Gas- und Dampfturbinen, wobei insbesondere Bezug genommen wird auf Bauteile solcher Turbomaschinen, welche bei Temperaturen bis etwa 500° C zu betreiben sind. Ein besonders wichtiges Anwendungsgebiet der Erfindung ist der Schutz von Verdichterschaufeln und anderen wie diese belasteten Bauteilen in den Turboverdichtern von Gasturbinen.

Möglichkeiten zum Schutz eines Substrates an einem Bauteil einer Turbomaschine gegen korrosive und erosive Angriffe bei Temperaturen bis 450° C gehen aus der EP 0 379 699 A1 hervor. Nach dieser Schrift werden Schaufeln für Turbomaschinen, die vorwiegend aus ferritischen und/oder ferritisch-martensitischen Grundmaterialien bestehen, mit Schutzschichten aus Aluminiumlegierungen, insbesondere aus Aluminiumlegierungen mit 6 bis 15 Gew.% Silizium, versehen. Solche Aluminiumlegierungen sollen mit einem Hochgeschwindigkeitsspritzverfahren auf die Schaufeln aufgebracht werden.

Das Phänomen der Schwingungsrißkorrosion an beschichteten Verdichterschaufeln für Turbomaschinen ist in dem Aufsatz "Schwingungsrißkorrosion beschichteter Verdichterschaufel-Werkstoffe" von H. Hoffmann, W. Magin, M. Schemmer und F. Schmitz, Zeitschrift für Werkstofftechnik 17 (1986) 413, eingehend erläutert. Die in diesem Aufsatz erwähnten Verdichterschaufeln weisen auf Substraten aus Chromstählen Schutzschichten aus in Chromat/Phosphat-Bindemitteln dispergierten Aluminiumpigmenten auf. Auch sind Schutzschichten aus Nickel oder Nickel-Kadmium-Legierungen erwähnt.

Die Problematik der erosiven Angriffe, denen Verdichterschaufeln und dergleichen ausgesetzt sind, wird ausführlich erläutert in dem Aufsatz "Untersuchung der Strahlverschleißbeständigkeit von Werkstoffen und Beschichtungen mit Hilfe eines Wirbelbett-Testverfahrens" von K. G. Schmitt-Thomas, T. Happle und P. Steppe, Werkstoffe und Korrosion 41 (1990) 623. Dieser Aufsatz behandelt auch die Wechselwirkung von Erosion und Korrosion an Schaufeln für Turbomaschinen, da ein durch Erosion erfolgter Abtrag einer Schutzschicht schließlich das Substrat einer Schaufel freilegt, dessen Werkstoff üblicherweise im wesentlichen nur auf mechanische Eigenschaften optimiert ist und keine genügend gute Beständigkeit gegen Erosion und Korrosion hat. Die Mechanismen der Erosion, die insbesondere abhängen von den Winkeln, unter denen erodierende Partikel auf ein Bauteil einfallen, werden ausführlich erläutert; auch wird die Abhängigkeit der Wirkung der Erosion von der Art des der Erosion ausgesetzten Werkstoffes erläutert. Eingehend beschrieben sind Erosions- und Korrosionsprobleme von Verdichterschaufeln, insbesondere von Verdichterschaufeln mit anorganisch gebundenen Aluminiumpigment-Überzügen, welche evtl. mit anorganischen oder organischen Deckschichten versehen sind.

Auch aus dem Buch "Praxis der Kraftwerk-Chemie", herausgegeben von Hans-Günter Heitmann, Vulkan-Verlag, Essen, 1986, insbesondere dem darin enthaltenen Aufsatz "GasturbinenAnlagen" von F. Schmitz, Seiten 574 ff., gehen wesentliche Hinweise zur Problematik der korrosiven und erosiven Angriffe in den Verdichtern von Gasturbinenanlagen hervor. Auch sind Einzelheiten zu den erosiven und korrosiven Angriffen, insbesondere zur Schwingungsrißkorrosion, und zu den Problemen, die bei der Verwendung üblicher Hochtemperaturlack-Schutzschichten auftreten, erläutert. Hierzu ist hinzuweisen auf Korrosionsphänomene, die ausgehen von Poren in den Schutzschichten und zur Schädigung der Grundwerkstoffe unter äußerlich mehr oder weniger intakt erscheinenden Schutzschichten führen können.

Der Aufsatz "Korrosionsverhalten von anodisch oxidierten Aluminium-Werkstoffen" von W. Paatsch, Metalloberfläche 45 (1991) 8, gibt Hinweise zu Korrosionsphänomenen an Aluminium-Oberflächen, die anodisch oxidiert wurden. Die anodische Oxidation von Aluminium ist auf vielen Gebieten der Technik, allerdings nicht im Zusammenhang mit Turbomaschinen, bekannt zur Bildung robuster, dekorativer Oberflächen. Zur Problematik der Erosion sowie zur Belastbarkeit einer Aluminium-Oberfläche bei erhöhter Temperatur schweigt der Aufsatz.

In Ansehung der Probleme der bisher zur Bildung eines Schutzes gegen korrosive und erosive Angriffe bei Temperaturen bis etwa 500°C für ein Bauteil einer Turbomaschine vorgesehenen Schutzschichten liegt der Erfindung die Aufgabe zugrunde, einen wesentlich verbesserten Schutz für ein aus Chromstahl bestehendes Substrat eines Bauteils einer Turbomaschine zu erreichen, wobei darüber hinaus auch der kostenmäßige Aufwand zur Erzielung des Schutzes gering gehalten, womöglich sogar verringert, werden soll.

Das erfindungsgemäße Verfahren zur Erzielung eines Schutzes gegen einen korrosiven und/oder erosiven Angriff bei einer Temperatur bis etwa 500°C für ein aus Chromstahl bestehendes Substrat eines Bauteils einer Turbomaschine, wobei auf dem Substrat eine Schutzschicht gebildet wird, welche Aluminium beinhaltet, ist dadurch gekennzeichnet, daß auf das Substrat eine Aluminium beinhaltende Metallschicht aufgebracht und zur Bildung der Schutzschicht zumindest an ihrer Oberfläche gehärtet oder ausgehärtet wird.

Die Erfindung geht aus von der Erkenntnis, daß die Härtbarkeit oder Aushärtbarkeit des Aluminiums selbst oder der Aluminiumbasiswerkstoffe zur Bildung eines Schutzes der genannten Art vorteilhaft ausgenutzt werden kann. Die Härtung der Aluminium beinhaltenden Metallschicht kann beispielsweise chemisch, insbesondere durch Oxidieren, oder mechanisch, insbesondere durch Rollieren, erfolgen; unter einer Aushärtung wird beispielsweise eine durch Wärmebehandlung veranlaßte Gefügeänderung in der Metallschicht, insbesondere eine Ausscheidungshärtung, verstanden. Die Härtung oder Aushärtung muß dabei nicht notwendigerweise die gesamte Metallschicht erfassen; es kann durchaus vorteilhaft sein, die Härtung oder Aushärtung auf einen oberflächennahen Teil zu beschränken und somit eine sogenannte "Duplex-Schicht" zu erhalten. Die erfindungsgemäß gebildete harte Schicht hat günstigerweise eine Vickers-Härte HV 0,025 von mehr als etwa 200, wesentlich mehr als HV 0,025 einer üblichen Hochtemperatur-Lackschicht, wo üblicherweise HV 0,025 höchstens 120 beträgt.

Die auf das zu schützende Substrat aufzubringende Metallschicht besteht günstigerweise hauptsächlich aus Aluminium und ist demgemäß insbesondere eine Aluminiumbasislegierung, beispielsweise mit einem Zusatz zumindest eines der Elemente Magnesium, Kupfer und Zink. Als weitere Zusätze kommen Silizium, Mangan und Titan in Frage.

Die Härtung oder Aushärtung der Metallschicht erfolgt mit besonderem Vorteil in der Weise, daß die Metallschicht zumindest an ihrer Oberfläche in eine harte Schicht umgewandelt wird. Wie bereits angedeutet, kann die harte Schicht durch vielzählige verschiedene ggf. untereinander kombinierte Verfahren, insbesondere mechanische Verfestigung, chemische oder thermische Behandlung, erzeugt werden. Besonders günstig ist es, wenn unter der harten Schicht ein Teil der Metallschicht verbleibt, so daß die Schutzschicht eine Duplex-Schicht ist, welche die Metallschicht und die harte Schicht umfaßt. In Anbetracht des von der Ausrichtung der angegriffenen Bereiche des Substrats zu der Flugrichtung erodierender Partikel abhängigen Erosionsangriffs ist eine Duplex-Schicht, welche eine eher harte Schicht einerseits und eine eher duktile Metallschicht andererseits umfaßt, besonders günstig, da harte Schichten und duktile Schichten jeweils verschiedenen Arten der Erosion widerstehen: harte Schichten eignen sich als Schutz gegen einen Erosionsangriff durch Partikel, die streifend bis etwa schräg auftreffen, duktile Metallschichten sind vorteilhaft zum Schutz gegen Erosion durch unter großen Winkeln, insbesondere schräg bis etwa senkrecht, auftreffende Partikel. Mithin vermag die Duplex-Schicht einen Schutz gegen erodierende Partikel unabhängig von ihrem Auftreffwinkel zu gewährleisten, wobei allerdings anfangs an Bereichen des Bauteiles, wo die Partikel etwa senkrecht auftreffen, mit einem Abtrag der harten Schicht gerechnet werden muß, bis die gegen Erosion unter großen Aufprallwinkeln resistente, duktile Metallschicht freigelegt ist.

Besonders günstig ist es in jedem Falle, eine harte Schicht durch zumindest teilweises Oxidieren der Metallschicht zu bilden; vorzugsweise ist das Oxidieren ein anodisches Oxidieren, insbesondere Eloxieren. Im Anschluß an ein anodisches Oxidieren-kann die erhaltene harte Schicht zusätzlich verdichtet werden, indem sie mit kochendem Wasser oder einer kochenden, wäßrigen Salzlösung behandelt wird. Einzelheiten hierzu sind auf dem Fachgebiet der anodischen Oxidation von Aluminium bekannt und bedürfen an dieser Stelle keiner weiteren Erläuterung. Durch jedwedes Oxidieren einer aluminiumhaltigen Schicht wird eine Oberflächenschicht erzeugt, die Aluminiumoxid oder Korund, eines der härtesten Minerale, als wesentlichen Bestandteil aufweist. Um eine besonders dicke, dichte und harte Schicht zu erzielen, ist insbesondere die anodische Oxidation geeignet. Es sei bemerkt, daß zur anodischen Oxidation nicht nur Schichten aus im wesentlichen reinem Aluminium in Frage kommen, sondern insbesondere auch Schichten aus Aluminium Magnesium-Legierungen. Insbesondere sind Aluminiumbasislegierungen mit Zusatz von Magnesium in einem Gewichtsanteil zwischen 0,5 % und 5 %, insbesondere zwischen 1 % und 4 %, eventuell mit weiteren geringen Anteilen von Silizium, Eisen, Kupfer, Chrom, Zink und/oder Titan im üblichen Rahmen, geeignet.

Ein alternatives Verfahren zur Bildung einer harten Schicht auf einer Metallschicht ist die Verwendung einer aushärtbaren Legierung zur Bildung der Metallschicht mit anschließender Aushärtung. Die Aushärtung kann dabei auf einen oberflächennahen Bereich der Metallschicht beschränkt werden, indem die Aushärtung beispielsweise durch Bestrahlen mit Laserlicht bewerkstelligt wird; sie kann auch die gesamte Metallschicht erfassen, wofür das mit der Metallschicht versehene Bauteil in üblicher Weise in einem Ofen wärmebehandelt werden kann. Als aushärtbare Legierung kommt insbesondere eine Aluminiumbasis-Legierung mit Zusätzen von Magnesium sowie Kupfer oder Zink in Frage. Vorteilhafterweise wird eine Aluminiumbasis-Legierung verwendet mit Gewichtsanteilen von Magnesium zwischen 0,4 und 2 % sowie Kupfer zwischen 3,5 und 5 %, mit üblichen Verunreinigungen und evtl. weiteren Beimischungen, wie oben erwähnt. Ebenfalls in Frage kommt eine Aluminiumbasis-Legierung mit Gewichtsanteilen von Zink zwischen 1 % und 5 %, insbesondere zwischen 4 % und 5 %, sowie Magnesium bis zu 2 %, insbesondere zwischen 1 % und 1,5 %, ebenfalls mit üblichen Verunreinigungen und eventuellen weiteren Beimischungen.

Generell ist es vorteilhaft, zur Bildung des Schutzes gegen korrosive und erosive Angriffe bei Temperaturen bis etwa 500° C auf das Substrat eine Metallschicht mit einer Dicke aufzubringen, welche zwischen 15 µm und 200 µm, vorzugsweise zwischen 40 µm und 100 µm, beträgt.

Das Aufbringen der Metallschicht erfolgt im Rahmen jedweder Ausgestaltung des Verfahrens mit besonderem Vorteil elektrochemisch, insbesondere durch Galvanisieren. Durch Galvanisieren wird eine besonders gleichmäßige und dichte Schicht mit äußerst geringer Porosität erzielt, bei der dementsprechend das Auftreten von Lochkorrosion unterdrückt ist. Lochkorrosion entsteht dann, wenn in eine Pore der Schutzschicht eine elektrisch leitfähige Flüssigkeit, beispielsweise ein Wassertropfen mit Salz- oder Aschenanteilen, eintritt und mit der Schutzschicht und dem Substrat ein galvanisches Element bildet. Die in einem solchen Element auftretenden Zersetzungsprozesse können sich, ausgehend von der Pore, in die Grenzschicht zwischen der Schutzschicht und dem Substrat ausbreiten und das Substrat unter der äußerlich intakten Schutzschicht zerstören. Aus diesem Grunde ist das elektrochemische Aufbringen der Metallschicht besonders bevorzugt, da es Poren vermeidet.

Mit besonderem Vorteil wird die Schutzschicht jedweder Ausgestaltung direkt, also ohne Einfügung irgendwelcher Zwischenschichten, auf das Substrat aufgebracht. Hierdurch wird insbesondere der mit der Erzielung des Schutzes verbundene Aufwand gering gehalten.

Erfindungsgemäß wird auch eine Schutzschicht auf einem aus Chromstahl bestehenden Substrat eines Bauteils einer Turbomaschine angegeben, welche Schutzschicht einen Schutz gegen korrosive und erosive Angriffe bei Temperaturen bis etwa 500° C bietet und durch zumindest oberflächliche Härtung oder Aushärtung einer auf das Substrat aufgebrachten, Aluminium beinhaltenden Metallschicht nach dem erfindungsgemäßen Verfahren gebildet wurde.

Die Erfindung betrifft demnach auch ein Substrat, welches als Schutz gegen einen korrosiven und/oder erosiven Angriff bei einer Temperatur bis zu etwa 500°C mit einer erfindungsgemäßen Schutzschicht versehen ist. Ein solches Substrat kann insbesondere zu einer Schaufel einer Turbomaschine wie eines Turboverdichters, sei es zu einer Laufschaufel oder einer Leitschaufel, gehören. Die Schaufel kann dabei einen Fußteil zur Befestigung des Bauteils und einen Blatteil aufweisen, der im Rahmen des thermodynamischen Prozesses in der Turbomaschine der wirksame Teil ist, und wobei zumindest der einem Gas, insbesondere Luft, Gasturbinenabgas oder Dampf, ausgesetzte Blatteil ein erfindungsgemäß geschütztes Substrat aufweist.

Das Substrat besteht vorzugsweise aus einem Chromstahl mit folgenden Anteilen, wobei die Anteile in Gewichtsprozenten angegeben sind:
0,1 bis 0,3 % Kohlenstoff
11 bis 17 % Chrom
0 bis 6 % Nickel
0 bis 1,5 % Molybdän
0 bis 1 % Vanadium
0 bis 1 % Silizium
0 bis 1 % Mangan
Rest Eisen mit herstellungsbedingten Verunreinigungen.

Vorzugsweise weist das erfindungsgemäß geschützte Substrat zumindest teilweise ein ferritisches oder martensitisches Gefüge auf.

Beispiele für Chromstähle, die für erfindungsgemäß zu schützende Substrate in Frage kommen, sind die Chromstähle X20 Cr 13, X20 CrMoV 12 1, X20 CrNiMo 15 5 1, X12 CrNiMo 12. Als besonders bevorzugt wird der Chromstahl X20 Cr 13 angesehen.

Die Erfindung betrifft die Erzielung eines Schutzes für ein Substrat, insbesondere ein Substrat an einer Turbinen- oder Verdichterschaufel einer Turbomaschine, gegen einen korrosiven und/oder erosiven Angriff bei einer Temperatur bis etwa 500° C. Auf dem Substrat wird eine Schutzschicht gebildet, welche Aluminium beinhaltet. Erfindungsgemäß wird zunächst eine Aluminium beinhaltende Metallschicht aufgebracht und zur Bildung der Schutzschicht zumindest an ihrer Oberfläche gehärtet oder ausgehärtet. Im Rahmen der Erfindung kann mit einfachen Mitteln ein hochwirksamer Schutz gegen Korrosion und Erosion erhalten werden.

## Patentansprüche

1. Verfahren zur Erzielung eines Schutzes gegen einen korrosiven und/oder erosiven Angriff bei einer Temperatur bis etwa 500° C für ein aus Chromstahl bestehendes Substrat eines Bauteils einer Turbomaschine, wobei auf dem Substrat eine Schutzschicht gebildet wird, welche Aluminium beinhaltet, **dadurch gekennzeichnet**, daß auf das Substrat eine Aluminium beinhaltende Metallschicht aufgebracht und zur Bildung der Schutzschicht zumindest an ihrer Oberfläche gehärtet oder ausgehärtet wird.

2. Verfahren nach Anspruch 1, bei dem eine Metallschicht aufgebracht wird, welche hauptsächlich aus Aluminium besteht, insbesondere eine Aluminiumbasislegierung, insbesondere mit einem Zusatz zumindest eines der Elemente Magnesium, Kupfer und Zink, ist.

3. Verfahren nach Anspruch 1 oder 2, bei dem zur Bildung der Schutzschicht die Metallschicht zumindest an ihrer Oberfläche in eine harte Schicht umgewandelt wird.

4. Verfahren nach Anspruch 3, bei dem die Metallschicht zumindest stellenweise im wesentlichen vollständig in die harte Schicht umgewandelt wird.

5. Verfahren nach Anspruch 3 oder 4, bei dem unter harten Schicht zumindest stellenweise ein Teil der Metallschicht verbleibt.

6. Verfahren nach Anspruch 3, 4 oder 5, bei dem die harte Schicht durch Oxidieren der Metallschicht gebildet wird.

7. Verfahren nach Anspruch 6, bei dem das Oxidieren ein anodisches Oxidieren, insbesondere Eloxieren, ist.

8. Verfahren nach Anspruch 7, bei dem die harte Schicht verdichtet wird, insbesondere durch Behandlung mit kochendem Wasser oder kochenden, wässrigen Salzlösungen.

9. Verfahren nach einem der Ansprüche 3 bis 5, bei dem die Metallschicht aus einer aushärtbaren Legierung gebildet und zur Bildung der harten Schicht ausgehärtet wird.

10. Verfahren nach Anspruch 9, bei dem die Legierung eine Aluminiumbasislegierung, insbesondere mit Zusätzen von Magnesium sowie Kupfer oder Zink, ist.

11. Verfahren nach einem der vorhergehenden Ansprüche, bei dem eine Metallschicht mit einer Dicke gebildet wird, welche zwischen 15 µm und 200 µm, vorzugsweise zwischen 40 µm und 100 µm, beträgt.

12. Verfahren nach einem der vorhergehenden Ansprüche, bei dem das Aufbringen der Metallschicht elektrochemisch, insbesondere durch Galvanisieren, erfolgt.

13. Verfahren nach einem der vorhergehenden Ansprüche, bei dem die Schutzschicht direkt auf das Substrat aufgebracht wird.

14. Schutzschicht auf einem aus Chromstahl bestehenden Substrat eines Bauteils einer Turbomaschine, welches einen Schutz gegen einen korrosiven und/oder erosiven Angriff bei einer Temperatur bis etwa 500°C bietet und Aluminium beinhaltet, gekennzeichnet durch eine auf das Substrat aufgebrachte, Aluminium enthaltende Metallschicht, die an ihrer Oberfläche gehärtet oder ausgehärtet ist.

15. Schutzschicht auf einem Substrat nach Anspruch 14, welches zu einer Schaufel, insbesondere einer Laufschaufel oder einer Leitschaufel, für eine Turbomaschine, vorzugsweise für einen Turboverdichter, gehört.

16. Schutzschicht auf einem Substrat nach Anspruch 15, wobei die Schaufel einen Fußteil und einen Blatteil aufweist und wobei das Substrat zu dem Blatteil gehört.

17. Schutzschicht auf einem Substrat nach einem der Ansprüche 14 bis 16, welches aus einem Chromstahl mit folgenden Anteilen besteht (Angaben in Gewichtsprozenten):
0,1 bis 0,3 % Kohlenstoff
11 bis 17 % Chrom
0 bis 6 % Nickel
0 bis 1,5 % Molybdän
0 bis 1 % Vanadium
0 bis 1 % Silizium
0 bis 1 % Mangan
Rest Eisen mit herstellungsbedingten Verunreinigungen.

18. Schutzschicht auf einem Substrat nach einem der Ansprüche 14 bis 17, welches zumindest teilweise ein ferritisches oder martensitisches Gefüge aufweist.

## Claims

1. Process for achieving protection against a corrosive and/or erosive attack at a temperature up to about 500°C for a substrate, comprising chrome steel, of a component of a turbo machine, a protective coating, which contains aluminium, being formed on the substrate, characterized in that an aluminium-containing metal coating is applied to the substrate and, to form the protective coating, is hardened or age-hardened at least at its surface.

2. Process according to Claim 1, in which a metal coating is applied which principally comprises aluminium, is preferably an aluminium-based alloy, in particular having an addition of at least one of the elements magnesium, copper and zinc.

3. Process according to Claim 1 or 2, in which, to form the protective coating, the metal coating is converted at least at its surface into a hard layer.

4. Process according to Claim 3, in which the metal coating is converted at least in places essentially completely into the hard layer.

5. Process according to Claim 3 or 4, in which at least in places a part of the metal coating remains beneath a hard layer.

6. Process according to Claim 3, 4 or 5, in which the hard layer is formed by oxidizing the metal coating.

7. Process according to Claim 6, in which the oxidation is an anodic oxidation, in particular anodization.

8. Process according to Claim 7, in which the hard layer is sealed, preferably by treatment with boiling water or boiling aqueous salt solutions.

9. Process according to one of Claims 3 to 5, in which the metal coating is formed from an age-hardenable alloy and is age-hardened to form the hard layer.

10. Process according to Claim 9, in which the alloy is an aluminium-based alloy, preferably having additions of magnesium and copper or zinc.

11. Process according to one of the preceding claims, in which a metal coating is formed having a thickness which is between 15 µm and 200 mm, preferably between 40 µm and 100 µm.

12. Process according to one of the preceding claims, in which the application of the metal coating is carried out electrochemically, preferably by galvanizing.

13. Process according to one of the preceding claims, in which the protective coating is applied directly to the substrate.

14. Protective coating on a substrate, comprising chrome steel, of a component of a turbo machine, which offers protection against a corrosive and/or erosive attack at a temperature up to about 500°C, and contains aluminium, characterized by a metal coating which is applied to the substrate, contains aluminium and is hardened or age-hardened at its surface.

15. Protective coating on a substrate according to Claim 14, which belongs to a blade, preferably a rotor blade or a guide vane, for a turbo machine, preferably a turbo compressor.

16. Protective coating on a substrate according to Claim 15, the blade having a root part and an aerodynamic vane part and the substrate belonging to the aerodynamic vane part.

17. Protective coating on a substrate according to one of Claims 14 to 16, which comprises a chrome steel having the following proportions (values in percentages by weight):
0.1 to 0.3% carbon
11 to 17% chromium
0 to 6% nickel
0 to 1.5% molybdenum
0 to 1% vanadium
0 to 1% silicon
0 to 1% manganese
the remainder being iron with production-related impurities.

18. Protective coating on a substrate according to one of Claims 14 to 17, which has at least in part a ferritic or martensitic structure.

## Revendications

1. Procédé pour obtenir une protection vis-à-vis d'une attaque par corrosion et/ou érosion à une température atteignant jusqu'à environ 500°C pour un substrat, formé d'acier au chrome, d'un composant d'une turbomachine, selon lequel on forme sur un substrat une couche protectrice qui contient de l'aluminium, caractérisé en ce qu'on dépose sur le substrat une couche métallique contenant de l'aluminium et qu'on fait durcir ou on soumet à un durcissement structural au moins la surface de la couche pour former la couche protectrice.

2. Procédé selon la revendication 1, selon lequel on dépose une couche métallique, qui est constituée principalement d'aluminium, notamment un alliage à base d'aluminium, comportant en particulier une addition d'au moins l'un des éléments magnésium, cuivre et zinc.

3. Procédé selon la revendication 1 ou 2, selon lequel pour former la couche protectrice, on transforme la couche métallique, au moins au niveau de sa surface, en une couche dure.

4. Procédé selon la revendication 3, selon lequel on transforme la couche métallique essentiellement complètement, au moins par emplacements, en la couche dure.

5. Procédé selon la revendication 3 ou 4, selon lequel une partie de la couche métallique subsiste, au moins par emplacements, au-dessus de la couche dure.

6. Procédé selon la revendication 3, 4 ou 5, selon lequel on forme la couche dure par oxydation de la couche métallique.

7. Procédé selon la revendication 6, selon lequel l'oxydation est une oxydation anodique, notamment une anodisation.

8. Procédé selon la revendication 7, selon lequel on densifie la couche dure, notamment en la traitant à l'eau bouillante ou avec des solutions salées aqueuses bouillantes.

9. Procédé selon l'une des revendications 3 à 5, selon lequel la couche métallique est formée par un alliage durcissable et on lui applique un durcissement structural pour former la couche dure.

10. Procédé selon la revendication 9, selon lequel l'alliage est un alliage à base d'aluminium, comportant notamment des additions de magnésium ainsi que de cuivre ou de zinc.

11. Procédé selon l'une des revendications précédentes, selon lequel on forme une couche métallique -possédant une épaisseur se situant entre 15 µm et 200 µm et de préférence entre 40 µm et 100 µm.

12. Procédé selon l'une des revendications précédentes, selon lequel le dépôt de la couche métallique s'effectue par voie électrochimique, notamment par galvanisation.

13. Procédé selon l'une des revendications précédentes, selon lequel on dépose la couche protectrice directement sur le substrat.

14. Couche protectrice située sur un substrat formé d'acier au chrome, d'un composant d'une turbomachine, qui fournit une protection vis-à-vis d'une attaque par corrosion et/ou érosion à une température atteignant jusqu'à environ 500°C, et contient de l'aluminium, caractérisée par une couche métallique, qui est déposée sur le substrat, contient de l'aluminium et dont la surface est durcie ou soumise à un durcissement structural.

15. Couche protectrice située sur un substrat selon la revendication 14, qui fait partie d'une aube, notamment d'une aube mobile ou d'une aube directrice pour une turbomachine, de préférence pour un turbocompresseur.

16. Couche protectrice située sur un substrat selon la revendication 15, dans laquelle l'aube possède une partie formant pied et une partie formant lame, et le substrat fait partie de la partie formant lame.

17. Couche protectrice située sur un substrat selon l'une des revendications 14 à 16, qui est constituée par un acier au chrome contenant les constituants suivants (indications en pourcentage en poids) :
0,1 à 0,3 % de carbone
11 à 17 % de chrome
0 à 6 % de nickel
0 à 1,5 % de molybdène
0 à 1 % de vanadium
0 à 1 % de silicium
0 à 1 % de manganèse
le reste étant formé de fer avec des impuretés conditionnées par la fabrication.

18. Couche protectrice située sur un substrat selon l'une des revendications 14 à 17, qui comporte au moins en partie une structure ferritique ou martensitique.
